# EUROPÄISCHE PATENTSCHRIFT

(11) **EP 0 131 195 B1**
(45) Veröffentlichungstag und Bekanntmachung des Hinweises auf die Patenterteilung: **12.08.1987**
(21) Anmeldenummer: 84107302.6
(22) Anmeldetag: 26.06.1984
(51) Int. Cl.: C23C 18/28

(54) **Verfahren zur Aktivierung von Substraten für die stromlose Metallisierung**
Process for the activation of substrates for electroless metal plating
Procédé pour l'activation de substrats en vue de la métallisation sans courant

(30) Priorität: 08.07.1983 DE 3324767
(43) Veröffentlichungstag der Anmeldung: 16.01.1985
(73) Patentinhaber: BAYER AG, 51368 Leverkusen (DE)
(72) Erfinder: Sirinyan, Kirkor, Dr., D-5060 Bergisch Gladbach 2 (DE); Merten, Rudolf, Dr., D-5090 Leverkusen (DE); Giesecke, Henning, Dr., D-5000 Köln 80 (DE); Wolf, Gerhard Dieter, Dr., D-4047 Dormagen (DE)

## Beschreibung

Gegenstand der Erfindung ist ein schonendes Verfahren zur Aktivierung von nichtleitenden oder halbleitenden Substratoberflächen für die chemogalvanische Metallabscheidung mittels Lösungen oder Dispersionen von Komplexverbindungen von Elementen der 1. und 8. Nebengruppe des Periodensystems.

Derartige Methoden sind in der Literatur vielfach beschrieben worden.

So wird beispielsweise in AT-B 286 058 vorgeschlagen, als Komplexverbindungen solche von Aminen, Amiden, Carbonsäuren, Ketonen, Olefinen u.a.m. zu verwenden.

Aus DE-A 3 025 307 ist weiterhin bekannt, die Aktivierung mittels Komplexen von Nitrilen, Diketonen und Dienen vorzunehmen.

Gemäß DE-A 2 116 389 werden für diesen Zweck Komplexe von N-haltigen Verbindungen, z. B. Pyridinderivaten, empfohlen.

Obwohl mit diesen Verfahren zum Teil ausgezeichnete Aktivierungseffekte auch auf unebenen und säure- bzw. alkaliempfindlichen Substraten erzielt werden, weisen sie durchweg den schwerwiegenden Nachteil auf, daß die eingesetzten Metallkomplexlösungen nicht ausreichend lagerstabil sind.

Das gilt auch für das Verfahren gemäß DE-A 2 451 217, bei dem zur Aktivierung Lösungen eines Palladium-O-Komplexes von zweifach ungesättigten Ketonen verwendet werden, die zur Stabilisierung des Systems zusätzlich Phosphite als n-Donatoren sowie olefinisch oder acetylenisch ungesättigte Verbindungen als n-Akzeptoren enthalten. Durch die Zugabe dieser zusätzlichen Komplexbildner wird jedoch die katalytische Wirkung der Metallkomplexe erniedrigt, sodaß man die zu aktivierenden Substrate einer aufwendigen thermischen Nachbehandlung unterwerfen muß. Darüber hinaus zeigen die genannten Palladium-O-Komplexe den Nachteil, daß sie nur in z.T. sehr toxischen Aromaten und nicht in den anderen branchenüblichen Lösungsmitteln, wie 1,1-Dichlorethan, Trichlorethylen, Ethanol und Cyclohexan, ausreichend löslich sind.

Schließlich ist allen schonenden Aktivierungsverfahren gemeinsam, daß sie mit den vorstehend genannten leichtflüchtigen Lösungsmitteln arbeiten, was eine stetige Konzentrationsänderung der Aktivierungsbäder zur Folge hat.

So ist es verständlich, daß die Aktivierungsbäder der ständigen, sorgfältigen Überwachung bedürfen. Sie müssen mit Lösungsmitteln und/oder Konzentrat ergänzt werden, um einen gleichbleibenden Produktionsverlauf zu gewährleisten.

Aufgabe der vorliegenden Erfindung war es daher, lagerungstabile aktivatoren zu entwickeln, deren kontinuierliche Überwachung mit einfachen physikalischen und/oder chemischen Methoden möglich ist.

Diese Aufgabe wird erfindungsgemäß dadurch gelöst, daß man Komplexverbindungen der Elemente der 1. und 8. Nebengruppe des Periodensystems in den Oxidationsstufen 1-4 mit ungesättigten Ketonen der Formel verwendet, worin unabhängig voneinander R, und R₄ einen gegebenenfalls substituierten Alkyl-, Cycloalkyl-oder Arylrest und R₂ und R₃ Wasserstoff oder Alkyl bedeuten.

Die Komplexe der Verbindungen der Formel zeichnen sich durch eine gute Löslichkeit in allen branchenüblichen organischen Lösungsmitteln. Sie können in Konzentrationsbereichen von 0,001 g/I bis hin zur jeweiligen Löslichkeitsgrenze eingesetzt werden. Vorzugsweise arbeitet man mit 0,1-3,0 g/I dieser Substanzen.

Dank ihrer hohen Lagerungsstabilität (keine Eintrübung der Lösungen - z.T. nach wochenlanger Lagerung) und ihrer starken Sorption im ultravioletten und/oder sichtbaren Spektralbereich eignen sie sich hervorragend für die kontinuierliche Konzentrationsüberwachung ihrer Lösungen mit einem Fotometer.

Im übrigen können die Sorptionseigenschaften der erfindungsgemäß zu verwendenden Komplexverbindungen durch Einführung spezieller Substituenten (insbesondere N0₂ und CN) in die Reste Rᵢ und R₄ noch erhöht werden.

Der Einfluß von elektronenanziehenden bzw. elektronenschiebenden Substituenten auf die Lichtabsorptionseigenschaften von Kohlenstoffmolekeln ist bekannt und kann beispielsweise aus D.H. Williams und J. Flemming, "Spektroskopische Methoden in der organischen Chemie", Georg Thieme Verlag Stuttgart (1971) entnommen werden.

Die Komplexe der Verbindungen der Formel sind z.T. bekannt bzw. nach an sich bekannten Methoden erhältlich (vgl. Parshal und Wilkinson, "Inorganic Chemistry" 1, (1962), S. 896), indem man z. B. eine geeignete wäßrige Lösung des Edelmetallsalzes zu einer im Überschuß vorgelegten Verbindung der Formel I zugibt und bei Temperaturen von 20-150°C vorzugsweise 60-120°C, die Komplexbildung zu Ende führt.

Nach dem Abkühlen scheidet sich der Komplex in fester Form ab. Er wird gewaschen, getrocknet, gegebenenfalls umkristallisiert und in einem geeigneten Lösungsmittel gelöst.

Geeignete Metalle zur Herstellung der Komplexe sind z. B. Pd, Pt, Ag und Au, wovon das Palladium in der Oxidationsstufe 1 und 2 besonders bevorzugt ist.

Geeignete Verbindungen der Formel sind vor allem solche, bei denen "Alkyl" für C,-C₂ₒ-Alkylreste, "Cycloalkyl" für Cyclohexyl- und "Aryl" für Benzolreste steht, wobei die Alkylreste durch Cl, CN, N0₂, Cₗ-C₄-Alkoxy oder C₁-C₄-Alkoxy-C₁-C₄-Alkoxy, die Cycloalkylreste durch CH₃ und die Arylreste durch Cl, N0₂, Cₗ-C₄-Alkyl oder C,-C₄-Alkoxy substituiert sein können.

Besonders bevorzugt zu verwendende Komplexe leiten sich von Verbindungen der Formel ab, worin

R₁ und R₄ C₁-C₂₀-Alkyl, vorzugsweise C₁-C₆-Alkyl, R₂ und R₃ Wasserstoff oder C,-C₄-Alkyl, vorzugsweise Methyl bedeuten.

Beispielhaft seien genannt: Mesityloxid, n-Buten-3-on-2, n-Hepten-3-on-2, n-Hexen-3-on-2, n-Decen-4-on-3, 5-Chlor-penten-3-on-2, Ethylvinylketon, 3-Methyl-octen-5-on-4, 3-Methyl-penten-3-on-2, 7-Methoxy-hepten-3- on-2 und Cyclohexen-2-on.

Bei der praktischen Durchführung des neuen Aktivierungsverfahrens geht man im allgemeinen so vor, daß man die zu metallisierenden Substratoberflächen mit einer Dispersion oder - vorzugsweise - einer Lösung des Metallkomplexes in einem geeigneten organischen Lösungsmittel benetzt, das Lösungsmittel entfernt und gegebenenfalls mit einem geeigneten Reduktionsmittel sensibilisiert. Danach kann das so vorbehandelte Substrat in einem üblichen Metallisierungsbad metallisiert werden.

Geeignete Lösungsmittel sind außer den oben genannten Perchlorethylen, Aceton, Methanol, Butanol und Dimethylformamid.

Als Reduktionsmittel für die Sensibilisierung eignen sich Aminoborane, Alkalihypophosphite und Alkaliborhydride.

Das Benetzen der Substrate kann durch Besprühen, Bedrucken, Tränken oder Imprägnieren erfolgen.

Um die Haftung der Metallauflage an der Trägeroberfläche zu erhöhen, werden solche Lösungsmittel oder Lösungsmittelgemische, die zu einer Anlösung oder Anquellung der zu metallisierenden Kunststoffoberfläche führen, zur Durchführung des erfindungsgemäßen Verfahrens besonders bevorzugt eingesetzt.

Die Entfernung der Lösungsmittel von den benetzten Substraten erfolgt einfach durch Verdampfen oder bei höher siedenden Verbindungen durch Extraktion.

Nach einer bevorzugten Verfahrensvariante werden die Aktivierungsbäder mit einem Fotometer als Detektor überwacht. Dabei soll die Wellenlänge des Filters dem etwaigen Absorptionsmaxima der Lösung entsprechen. Das Meßsignal wird bei einer Kompensationsschreiber aufgezeichnet, im Takt von 0,1 Sek. bis zu mehreren Minuten von einem Taktgeber abgerufen. So können mit Hilfe eines Computers die fehlenden Komponenten (Lösungsmittel, Aktivator) zudosiert werden.

Eine ganz besonders bevorzugte Ausführungsform des erfindungsgemäßen Verfahrens besteht darin, daß die Reduktion im Metallisierungsbad gleich mit dem Reduktionsmittel der stromlosen Metallisierung durchgeführt wird. Diese Ausführungsform ist ganz besonders für aminboranhaltige Nickelbäder oder formalinhaltige Kupferbäder bzw. Silberbäder geeignet.

Als in den erfindungsgemäßen Verfahren einsetzbare Metallisierungsbäder kommen bevorzugt Bäder mit Ni-, Co-, Cu-, Au-, Ag-Salzen oder deren Gemische untereinander oder mit Eisensalzen in Betracht. Derartige Bäder sind in der Technik der stromlosen Metallisierung von Kunststoffen bekannt.

Als Substrate für das erfindungsgemäße Verfahren eignen sich: Stähle, Titan, Glas, Aluminium, Textile und Flächengebilde auf der Basis von natürlichen und/oder synthetischen Polymere, Keramik, Kohlenstoff, Papier, Thermoplaste wie Polyamidtypen, ABS-(Acrylnitrilbutadienstyrol) Polymerisate, Polycarbonate, Polypropylen, Polyester, Polyethylen, Polyhydantoin und Duroplaste wie Epoxidharze, Melaminharze, sowie deren Mischungen oder Mischpolymerisate.

Ohne den Umfang des erfindungsgemäßen Verfahrens einzuschränken, empfiehlt es sich, bei der Durchführung des Verfahrens folgende Parameter zu beachten:
- Die eingesetzten Verbindungen zur Aktivierung von Substratoberflächen dürfen nicht zu einer irreversiblen Zerstörung des Metallisierungsbades führen.
- Die lichtabsorptionsfähigen Substituenten dürfen nicht eine Fixierung der Aktivatoren an die Substratoberfläche verhindern.
- Die lichtabsorptionsfähigen Substituenten dürfen nicht eine Komplexierung des Trägermolekuls mit den Elementen der 1. und 8. Nebengruppe verhindern.
- Die besagten Elemente dürften mit a,ß-ungesättigten Verbindungen keine so starke Wechselwirkung eingehen, daß sie eine Katalyse zur chemischen Metallabscheidung verhindern.
- Die verwendeten Lösungsmittel dürfen nicht im Absorptionsbereich des Aktivators Eigenabsorption aufweisen, müssen leicht entfernbar sein und dürfen nicht zu einem chemischen Abbau der metallorganischen Verbindung sowie zum völligen Auflösen der Substrate führen.
- Um eine ausreichende Aktivierung zu erzielen, soll die Aktivierungszeit von einigen Sekunden bis zu einigen Minuten betragen.

### Beispiel 1

Ein 20 x 20 cm großes Quadrat einer 0,2 mm starken Polyesterfolie (100 % Polyethylenterephthalat) wird bei Raumtemperatur 30 Sekunden in einem Aktivierungsbad, welches aus 0,6 g nach den Angaben von Parshal und Wilkinson, (siehe Seite 2) hergestellten Mesityloxidpalladiumchloridkomplex und 1 technischen Trichlorethen angesetzt wird, aktiviert, bei Raumtemperatur getrocknet und dann 15 Minuten in einem wäßrigen alkalischen Vernickelungsbad, das in 1 I 30 g NiS0₄ . 6H₂0 11,5 g Citronensäure, 18 ml 2 n DMAB-(Dimethylaminboran)lösung, 2 g Borsäure enthält und mit 25 %iger Ammoniaklösung auf pH 8,5 eingestellt ist, stromlos vernickelt. Nach etwa 45 Sekunden beginnt sich die Polymeroberfläche grau zu färben und nach etwa 12 Minuten ist der Probekörper mit einer glänzenden - 0,15 µm starken Nickelschicht bedeckt.

### Beispiel 2

Eine 140 x 250 mm große spritzgegossene ABS-Platte (Acrylnitril-Butadien-Styrol-Pfropfcopolymerisat der Fa. Bayer AG) wird in einer Lösung aus 500 ml technischem Methanol, 50 ml technischen Trichlorethen und 0,4 g Mesityloxidpalladiumkomplex, 5 Minuten bei Raumtemperatur aktiviert, bei RT getrocknet, in einem Reduktionsbad aus 500 ml Ethanol und 50 ml 2n-DMAB-Lösung 3 Minuten sensibilisiert und dann in einem herkömmlichen Metallisierungsbad der Fa. Blasberg GmbH und KG, 5650 Solingen bei 33°C vernickelt. Bereits nach 4 Minuten ist der Probekörper mit einer sehr feinen Nickelauflage bedeckt. Nach ca. 17 Minuten hat die chemische Nickelschicht eine mittlere Stärke von ca. 0,20 µm. Nachdem der Probekörper dem chemischen Metallisierungsbad entnommen, mit destilliertem Wasser gespült wird, wird er als Kathode in einem herkömmlichen sauren galvanischen Verkupferungsbad geschaltet und bei 1,1 A/dm² auf eine Stärke von ca. 40 ₁1m verstärkt.

### Beispiel 3

Ein 150x200 mm große spritzgegossene Polyethylenterephthalatplatte wird bei Raumtemperatur 30 Sekunden in einem Aktivierungsbad, welches aus 0,4 g Mesityloxidplatinkomplex und 650 ml Tetrachlorethen angesetzt wird, aktiviert, bei RT getrocknet und dann nach Beispiel 1 vernickelt. Man bekommt eine metallisch glänzende Polymerplatte mit einer - 0,15 ₁1m starken elektrisch leitenden Nickelauflage.

### Beispiel 4

Ein 150x300 mm großes Rechteck eines Baumwollgewebes wird 30 Sekunden in eine Lösung von 0,5 g Mesityloxidpalladiumchlorid in 600 ml Methylenchlorid getaucht, bei Raumtemperatur getrocknet und dann 22 Minuten in einem reduktiven Nickelbad gemäß Beispiel 1 vernickelt.

Nach etwa 30 Sekunden beginnt sich die Oberfläche dunkel zu färben und nach 5 Minuten ist eine metallisch glänzende Metallschicht abgeschieden worden.

### Beispiel 5

Ein 120x120 mm großes Quadrat eines herkömmlichen Polyester-Baumwoll-Mischgewebes wird 20 Sekunden gemäß Beispiel 1 aktiviert in einem Reduktionsbad gemäß Beispiel 2 sensibilisiert, mit destilliertem Wasser gespült und dann in einem chemischen Kupferbad der Fa. Schering AG, Berlin (West) 20 Minuten verkupfert. Bereits nach 5 Minuten ist eine gut haftende, elektrisch leitende Kupferschicht abgeschieden worden.

### Beispiel 6

Eine ABS-Platte wird bei RT 5 Min in einem Bad, welches aus 500 ml Ethanol, 25 ml 2,4-Pentandion und 0,4 g n-3-Hepten-2-on-palladiumchlorid angesetzt wird aktiviert, bei 35°C 5 Minuten getrocknet und dann gemäß Beispiel 1 im Verlaufe von 20 Minuten vernickelt. Nach galvanischer Verstärkung ist die Abzugskraft der Metallauflage höher als die Zereißfestigkeit der Metallschicht.

### Beispiel 7

Eine Polyamid 6,6-Platte wird gemäß Beispiel 6 in einem Aktivierungsbad, welches mit konzentrierter Salzsäure auf pH.2,5 eingstellt ist, aktiviert, mit destilliertem Wasser gewaschen und dann gemäß Beispiel 2 sensibilisiert und dann 20 Minuten metallisiert. Man erhält eine metallisch glänzende Probe mit einer haftfesten Metallauflage.

### Beispiel 8

Ein 100x200 mm großes Rechteck einer 2 mm starken mit durchgehenden Löchern versehen, beidseitig Cukaschierten glasfaserverstärkten Epoxidharzplatte wird in einer Aktivierungsbad von 0,5 g n-3-Hepten-2-on- palladiumchlorid in 1 I CH₂C1₂ getaucht, an der Luft getrocknet, gemäß Beispiel 2 sensibilisiert und dann gemäß Beispiel 5 25 Minuten verkupfert. Man bekommt eine mit einem elektrisch leitenden Cu-Auflage durchkontaktierte Platte, die zur Herstellung von elektrischen Leiterplatten verwendet werden kann.

Der Heptenon-Komplex wird wie folgt hergestellt.

6 g wäßrige Na₂PdC1₄-Lösung, welche 15 Gew.-% Pd enthält, werden bei 110°C in 15 Minuten 20 g frisch destilliertes n-3-Hepten-2-on zugetropft, 25 Minuten bei der o.a. Temperatur gerührt, dann auf 0°C abgekühlt. Nach zwei Stunden wird der gelbe Niederschlag abgesaugt, 3 x je mit 75 ml destilliertem Wasser und dann 2 x mit je 50 ml nachgereinigtem kaltem Ethanol gewaschen, getrocknet, aus Toluol/Trichlorethylen (1:1) umkristallisiert, im Trockenschrank unter Vakuum über Nacht getrocknet. Man erhält mit 92 %iger Ausbeute einen pink-gelben kristallinen Feststoff vom Zersetzungspunkt 188°C.

C:CI:Pd:O = 39,9:14,1:42,5:6,6 (ermittelt) C:CI:Pd:O = 33,1:14,0:41,9:6,3 (theoretisch)

## Patentansprüche

1. Verfahren zur Aktivierung von Substratoberflächen für die stromlose Metallisierung mittels Lösungen oder Dispersionen von Komplexverbindungen von Elementen der 1. und 8. Nebengruppe des Periodensystems, dadurch gekennzeichnet, daß man Komplexverbindungen dieser Elemente in den Oxidationsstufen 1-4 mit ungesättigten Ketonen der Formel verwendet, worin unabhängig voneinander
R, und R₄ einen gegebenenfalls substituierten Alkyl-, Cycloalkyl- oder Arylrest und
R₂ und R₃ Wasserstoff oder Alkyl bedeuten.

2. Verfahren gemäß Anspruch 1, dadurch gekennzeichnet, daß man Komplexverbindungen von Pd, Pt, Ag oder Au verwendet.

3. Verfahren gemäß Anspruch 1, dadurch gekennzeichnet, daß man Komplexverbindungen auf der Basis von Ketonen der in Anspruch 1 angegebenen Formel verwendet, worin
R, und R₄ Cₗ-C₆-Alkyl und
R₂ und R₃ H oder Cₗ-C₄-Alkyl bedeuten.

4. Verfahren nach Anspruch 1, dadurch gekennzeichnet, daß man die Lösungen bzw. Dispersionen ohne zusätzliche Komplexbildner aus der Reihe der Donatoren und n-Akzeptoren verwendet.

5. Verfahren nach Anspruch 1, dadurch gekennzeichnet, daß man die Komplexverbindungen in Konzentrationen von 0,1 -3,0 g / I Lösungsmittel einsetzt.

6. Verfahren nach Anspruch 1, dadurch gekennzeichnet, daß man die aktivierten Substrate in naßchemische Metallisierungsbäder, insbesondere Cu-, Ni-, Co-, Ag- und Au-Bäder, einbringt.

7. Verfahren nach Anspruch 1, dadurch gekennzeichnet, daß man die Konzentration der Komplexlösungen in den Aktivierungsbädern kontinuierlich mit einem Fotometer überwacht.

8. Verfahren nach Anspruch 1, dadurch gekennzeichnet, daß man den Palladium-Komplex von n-Buten-3-on-2 verwendet.

9. Palladium-Komplex von n-Hepten-3-on-2.

10. Verwendung der Komplexverbindung gemäß Anspruch 9 zur Aktivierung von zu metallisierenden Substraten.

## Claims

1. Process for the activation of substrate surfaces for electroless metallisation by means of solutions or dispersions of complex compounds of elements of sub-groups 1 and 8 of the periodic table, characterised in that complex compounds of these elements in oxidation stages 1-4 with unsaturated ketones of the formula wherein, independently of one another,
R₁ and R₄ denote an optionally substituted alkyl, cycloalkyl or aryl radical and
R₂ and R₃ denote hydrogen or alkyl, are used.

2. Process according to Claim 1, characterised in that complex compounds of Pd, Pt, Ag or Au are used.

3. Process according to Claim 1, characterised in that complex compounds based on ketones of the formula given in Claim 1, wherein
R, and R₄ denote C₁-C₆-alkyl and
R₂ and R₃ denote H or C₁-C₄-alkyl, are used.

4. Process according to Claim 1, characterised in that the solutions or dispersions are used without additional complexing agents of the series of donors and n-acceptors.

5. Process according to Claim 1, characterised in that the complex compounds are used in concentrations of 0.1 - 3.0 g/litre of solvent

6. Process according to Claim 1, characterised in that the activated substrates are introduced into wet chemical metallising baths, especially Cu, Ni, Co, Ag and Au baths.

7. Process according to Claim 1, characterised in that the concentration of the complex solutions in the activation baths is monitored continuously with a photometer.

8. Process according to Claim 1, characterised in that the palladium complex of n-but-3-en-2-one is used.

9.. The palladium complex of n-hept-3-en-2-one.

10. Use of the complex compound according to Claim 9 for the activation of substrates to be metallised.

## Revendications

1. Procédé d'activation de surfaces de substrats pour la métallisation sans courant électrique au moyen de solutions ou de dispersions de composés complexes d'éléments des 1er et 8è sous-groupes du système périodique, caractérisé en ce qu'on utilise des composés complexes de ces éléments aux degrés d'oxydation 1 à 4 avec des cétones non saturées de formule dans laquelle, indépendamment les une des autres,
R, et R₄ désignent un reste alkyle, cycloalkyle ou aryle éventuellement substitué et
R₂ et R₃ désignent l'hydrogène ou un groupe alkyle.

2. Procédé suivant la revendication 1, caractérisé en ce qu'on utilise des composés complexes de Pd, Pt, Ag ou Au.

3. Procédé suivant la revendication 1, caractérisé en ce qu'on utilise des composés complexes à base de cétones de la formule indiquée dans la revendication 1, dans laquelle
R, et R₄ représentent un groupe alkyle en Ci à C₆ et
R₂ et R₃ représentent H ou un groupe alkyle en C, à C₄.

4. Procédé suivant la revendication 1, caractérisé en ce qu'on utilise des solutions ou dispersions sans autres complexants de la série des donneurs et des accepteurs π.

5. Procédé suivant la revendication 1, caractérisé en ce qu'on utilise les composés complexes à des concentrations de 0,1 à 3,0 g/litre de solvant.

6. Procédé suivant la revendication 1, caractérisé en ce qu'on introduit les substrats activés dans des bains chimiques de métallisation par voie humide, notamment des bains de Cu, Ni, Co, Ag et Au.

7. Procédé suivant la revendication 1, caractérisé en ce qu'on surveille continuellement avec un photomètre la concentration des solutions de complexes dans les bains d'activation.

6. Procédé suivant la revendication 1, caractérisé en ce qu'on utilise le complexe de palladium de la n-butène-3-one-2.

9. Le complexe de palladium de la n-heptène-3-one-2.

10. Utilisation du composé complexe suivant la revendication 9 pour l'activation de substrats à métalliser.
